# EUROPÄISCHE PATENTSCHRIFT

(11) **EP 1 881 090 B1**
(45) Veröffentlichungstag und Bekanntmachung des Hinweises auf die Patenterteilung: **16.09.2015**
(21) Anmeldenummer: 06014519.0
(22) Anmeldetag: 13.07.2006
(51) Int. Cl.: C25D 3/56, C23C 18/50

(54) **Elektrolytzusammensetzung und Verfahren zur Abscheidung einer Zink-Nickel-Legierungsschicht auf einem Gusseisen- oder Stahlsubstrat**
Electrolyte composition und process for the deposition of a zinc-nickel alloy layer on a cast iron or steel substrate
Composition électrolytique et procédé pour la déposition d'une couche d'alliage zinc-nickel sur un substrat en fonte ou en acier

(43) Veröffentlichungstag der Anmeldung: 23.01.2008
(73) Patentinhaber: ENTHONE, INCORPORATED, West Haven, CT 06516 (US)
(72) Erfinder: Gollan, Dieter Harald, Dr., 04420 Markranstädt (DE); Patron, Gerard, 77515 Faremoutiers (FR); Helden, Thomas, 42699 Solingen (DE); Kirchhof, Andreas Heinz, Dr., 04288 Leipzig (DE)
(74) Vertreter: Michalski Hüttermann & Partner Patentanwälte mbB

(56) Entgegenhaltungen:
- EP-A2- 1 295 967
- GB-A- 1 498 212
- US-A- 4 861 442
- US-A- 5 718 745
- DATABASE WPI Section Ch, Week 197723 Derwent Publications Ltd., London, GB; Class M11, AN 1977-41161Y XP002411924 "Electrolytic plate zinc nickel alloy steel contain acetic acid salt add amino" -& SU 524 866 A1 (BURKOV V N) 15. August 1976 (1976-08-15)

## Beschreibung

Die vorliegende Erfindung betrifft eine Elektrolytzusammensetzung zur Abscheidung einer Zink-Nickel-Legierungsschicht auf einem Substrat, insbesondere einem Gußeisen- oder Stahlsubstrat.

Zur Verbesserung der Oberflächeneigenschaften von Substraten insbesondere hinsichtlich ihres Korrosionswiderstandes werden diese mit galvanischen Überzügen beschichtet. Aus dem Stand der Technik sind eine Vielzahl von unterschiedlichen Beschichtungsverfahren zur Abscheidung unterschiedlichster Metallschichten auf Substratoberflächen bekannt. Aufgrund der Tatsache, daß Zink-Nickel-Legierungen einen verbesserten Korrosionsschutz gegenüber reinen Zinkschichten aufweisen, besteht ein starkes Interesse daran, Zink-Nickel-Legierungen zur Verbesserung des Korrosionswiderstandes auf Substratoberflächen abzuscheiden.

Insbesondere um den gesteigerten Korrosionsschutzanforderungen auf Gußeisen- und Stahloberflächen und dem seitens der Automobil- und Flugzeugindustrie geforderten Verzicht auf Kadmium nachzukommen, wurden in den letzten Jahren unterschiedliche Verfahren zur Abscheidung von Zink-Nickel-Legierungsschichten auf solchen Substratoberflächen entwickelt. Gemeinsames Ziel dieser Entwicklungen war es, Zink-Nickel-Legierungen mit einem definierten Nickelanteil abzuscheiden. Mit den aus dem Stand der Technik bekannten Verfahren werden in der Regel Nickelanteile zwischen 10 bis 15% abgeschieden, was einen größtmöglichen Korrosionsschutz bietet.

Um solche Zink-Nickel-Legierungen abzuscheiden, werden nach dem Stand der Technik im wesentlichen zwei unterschiedliche Elektrolyten verwendet. Diese sind zum einen alkalische Zink-Nickel-Legierungsbäder und zum anderen leichtsaure ammoniumchloridhaltige Bäder. Beide Badtypen weisen jedoch erhebliche Nachteile auf.

Bei der Anwendung alkalischer Bäder lassen sich nur niedrige Abscheidegeschwindigkeiten erreichen und es ergeben sich insbesondere Schwierigkeiten bei der Abscheidung auf Gußeisen- oder Stahlsubstraten. Ein weiterer Nachteil besteht darin, daß diese Bäder hohe Konzentrationen an stark komplexbildenden Stoffen enthalten, was zu einer Belastung der Abwässer mit diesen oftmals organischen Komplexbildnern führt und somit zusätzliche Abwasseraufbereitungsschritte erfordert.

Ammoniumchloridhaltige, leichtsaure Bäder zur Abscheidung von Zink-Nickel-Legierungsschichten ermöglichen zwar die Abscheidung korrosionsfester Schichten mit Nickeleinbauraten im Bereich von 10 bis 15 Massen-%, weisen aber den typischen Nachteil saurer Elektrolyten auf, oftmals ungleichmäßige Metallverteilungen in den Schichten zu erzeugen. Darüber hinaus sind die in den Elektrolyten befindlichen Ammoniumionen umweltrelevant und belasten die Abwässer stark. Die Ammoniumkonzentration in den Abwässern von Galvanobetrieben sind streng reguliert und unterliegen steter Kontrolle. Um den behördlichen Vorgaben Genüge zu leisten müssen daher aufwendige und teure Abwasserreinigungen vorgenommen werden. Ammoniumchloridhaltige Zink-Nickel-Elektrolyten zur Abscheidung entsprechender Legierungsschichten sind beispielsweise aus den US-Patenten US 4388160 und US 4765871 bekannt. Darüber hinaus ist aus der US 4832802 ein auf Nickelchlorid oder Nickelsulfat als Nickelmetallsalzträger basierender ammoniumchloridhaltiger Elektrolyt bekannt. Die zuvor genannten Elektrolyten weisen typischerweise Ammomiumchlorid in einer Konzentration bis 300 g/l auf, was eine aufwendige Abwasseraufbereitung notwendig macht.

Aufgrund der allgemeinen schlechten Schichtdicken- und Legierungselementverteilung, die beim Einsatz solcher ammoniumchloridhaltiger Elektrolyten erzielt werden und der mit dem Einsatz von Ammoniumchlorid einhergehenden Abwasserproblematik, wurden alkalisch arbeitende Zink-Nickel-Elektrolyte entwickelt.

Die aus solchen alkalischen Zink-Nickel-Elektrolyten abgeschiedenen Zink-Nickel-Legierungsschichten zeigen typischerweise Einbauraten von 10 bis 15 Massen-% Nickel.

Ein typischer Elektrolyt dieser Art, wie er auch in der US 4765871 offenbart wird weist 6 bis 17 g/l Zink, 0,8 bis 2,3 g/l Nickel und 112 bis 186 g/l Natrium- oder Kaliumhydroxid auf.

Solche Elektrolyten erweisen sich jedoch als wenig geeignet für die Beschichtung von Gußeisen oder hochfesten Stählen, wie sie beispielsweise als Konstruktionsmaterialien für Bremssättel in der Automobilindustrie eingesetzt werden. Nur nach aufwendigen Oberflächenaktivierungsmaßnahmen und/oder vorgeschalteten Zinkabscheidungen lassen sich solche Materialien in hinreichender Qualität mit einer Zink-Nickel-Legierungsschicht aus einem alkalischen Elektrolyten abgeschieden beschichten. Neben diesen Problemen verringert aber auch die geringe Abscheidegeschwindigkeit das ökonomische Ergebnis solcher Beschichtungsverfahren.

Aus der deutschen Offenlegungsschrift DE 101 46 559 ist ein Elektrolyt auf Basis von Kaliumchlorid und Natriumacetat bekannt, welcher darüber hinaus Salicylsäure und Nikotinsäure aufweist. Als Glanzbildnersystem weist der dort beschriebene Elektrolyt ein aus Saccharin, einem Kaliumsalz eines sulfopropylierten polyalkoxylierten Naphthols und Oktanolethoxylat bestehendes System auf. Die hieraus abgeschiedenen Zink-Nickel-Legierungsschichten sind korrosionsbeständig und hochglänzend, weisen jedoch eine hohe innere Spannung auf.

EP1295967 und SU524866 offenbaren Elektrolyten zur Abscheidung von Zink-Nickel-Legierungen auf metallischen Oberflächen, wobei die Elektrolyten unter anderem eine Aminoessigsäure enthalten.

Unter Berücksichtigung des zuvor Ausgeführten ist es daher die Aufgabe der vorliegenden Erfindung, eine Elektrolytzusammensetzung sowie ein Verfahren zur Abscheidung einer Zink-Nickel-Legierungsschicht auf einem Substrat, insbesondere einem Gußeisen- oder Stahlsubstrat, zur Verfügung zu stellen, welches die aus dem Stand der Technik bekannten Probleme zu überwinden vermag.

Gelöst wird diese Aufgabe hinsichtlich der Elektrolytzusammensetzung durch eine Elektrolytzusammensetzung gemäß Anspruch 1 zur Abscheidung einer Zink-Nickel-Legierungsschicht auf einem Substrat welche dadurch gekennzeichnet ist, daß die Elektrolytzusammensetzung Aminoessigsäure aufweist.

Der Zusatz von Aminoessigsäure zu einem Zink und Nickel aufweisenden Elektrolyten führt überraschenderweise zur Abscheidung von Zink-Nickel-Legierungsschichten, welche einen Nickel-Anteil von 10 bis 18 Massen-% aufweisen und nahezu keine innere Spannung besitzen.

Die erfindungsgemäßen Elektrolytzusammensetzungen basieren auf einem Alkalihalogenit, vorzugsweise einem Kaliumhalogenit, besonders bevorzugt Kaliumchlorid als Leitsalz und weisen darüber hinaus ein Acetat der Gruppe bestehend aus Natriumacetat, Kaliumacetat oder Ammoniumacetat oder Mischungen derselben auf.

Die erfindungsgemäße Elektrolytzusammensetzung weist ein molares Acetat: Aminoessigsäureverhältnis von etwa 0,35 bis etwa 0,91 auf.

Bevorzugt weist die erfindungsgemäße Elektrolytzusammensetzung Borsäure und ein Glanzbildnersystem bestehend aus Saccharin, Benzalaceton, Orthochlorbenzaldehyd, Oktanolethoxylat sowie einem Kaliumsalz eines sulfopropylierten polyalkoxylierten Naphtols auf.

Hierbei kann die Konzentration der Borsäure in einem Bereich zwischen ungefähr 10 und 30, bevorzugt zwischen 15 bis 20 g/l liegen.

Das bevorzugt eingesetzte Glanzbildnersystem weist zwischen 2 bis 4 g/l Natriumsaccharin, 0,025 bis 0,2 g/l Benzalaceton, 0,006 bis 0,01 g/l Orthochlorbenzaldehyd, 0,8 - 1,2 g/l Oktanolethoxylat sowie 2,5 bis 3,2 g/l Kaliumsalz des sulfopropylierten polyalkoxylierten Naphthols auf. Darüber hinaus kann das Glanzbildnersystem 0,5 bis 1,0 g/l Pyridinsulfonsäure aufweisen.

Das bevorzugt als Leitsalz in der Elektrolytzusammensetzung eingesetzte Kaliumchlorid kann in einer Konzentration zwischen ungefähr 190 bis 220 g/l in der Zusammensetzung enthalten sein.

Die erfindungsgemäß zugesetzte Aminoessigsäure kann in Abhängigkeit des Elektrolytsystems in einer Konzentration zwischen 10 bis 50 g/l, bevorzugt ca. 30 g/l in der Elektrolytzusammensetzung enthalten sein.

Hinsichtlich des Verfahrens wird die Aufgabe durch ein Verfahren zur Abscheidung einer Zink-Nickel-Legierungsschicht auf einem Substrat, insbesondere einem Gußeisen- oder Stahlsubstrat gelöst, bei welchem das zu beschichtende Substrat, insbesondere ein Gußeisen- oder Eisensubstrat unter Anlegung eines Stroms mit der erfindungsgemäßen Elektrolytzusammensetzung kontaktiert wird.

Hierbei kann die Temperatur der Elektrolytzusammensetzung zwischen ca. 20°C und ca. 60°C, bevorzugt zwischen 30°C und 40°C betragen.

Die zur Abscheidung der Schicht einzustellende Stromdichte kann zwischen ca. 0,5 und ca. 5 A/dm², bevorzugt zwischen 1,0 und 3,5 A/dm² eingestellt werden.

Die Erfindung soll beispielhaft anhand der nachfolgenden Ausführungsbeispiele erläutert werden, ohne daß sich die Erfindung jedoch auf diese beschränken läßt.

### Ausführungsbeispiel 1:

Ein Gußeisensubstrat wird bei einer Temperatur zwischen 33 und 36° C und bei einer eingestellten Stromdichte von 1,0 bis 3,5 A/dm² mit einer Elektrolytzusammensetzung der nachfolgenden Art kontaktiert:
- Zinkchlorid:: 60-70 g/l
- Nickelchlorid x 6 H20:: 100 - 130 g/l
- Kaliumchlorid:: 190 - 220 g/l
- Borsäure:: 15 - 20 g/l
- Natriumacetat * 3H₂O:: 25 g/l
- Aminoessigsäure:: 30 g/l
- Natriumsaccharin:: 2 - 4 g/l
- Benzalaceton:: 0,025 - 0,20 g/l
- Orthochlorbenzaldehyd:: 0,006 - 0,01 g/l
- Oktanolethoxylat:: 0,8 - 1,2 g/l
Kaliumsalz des sulfopropylierten polyalkoxylierten Naphtols: 2,5 - 3,2 g/l

Der pH-Wert der hier beschriebenen Elektrolytzusammensetzung liegt zwischen 5 und 6.

### Ausführungsbeispiel 2:

Ein Gußeisensubstrat wird bei einer Temperatur zwischen 33 und 36° C und bei einer eingestellten Stromdichte von 1,0 bis 3,5 A/dm² mit einer Elektrolytzusammensetzung der nachfolgenden Art kontaktiert:
- Zinkchlorid:: 60 - 70 g/l
- Nickelchlorid x 6 H20:: 100 - 130 g/l
- Kaliumchlorid:: 190 - 220 g/l
- Borsäure:: 15 - 20 g/l
- Natriumacetat * 3H₂O:: 25 g/l
- Aminoessigsäure:: 30 g/l
- Natriumsaccharin:: 2 - 4 g/l
- Benzalacetone:: 0,025 - 0,050 g/l
- Pyridinsulfonsäure:: 0,5- 1,0 g/l
- Oktanolethoxylate:: 0,8 - 1,2 g/l
Kaliumsalz des sulfopropylierten polyalkoxylierten Naphtols: 2,5 - 3,2 g/l

Der pH-Wert der hier beschriebenen Elektrolytzusammensetzung liegt zwischen 5 und 6.

### Ausführungsbeispiel 3:

Stahlsubstrate und Stahlsubstrate für das Trommelgalvanisieren wurden bei einer Temperatur zwischen 33 und 35°C mit einer Elektrolytzusammensetzung der nachfolgenden Art kontaktiert.
- Zinkchlorid:: 60 - 76 g/l
- Nickelchlorid x 6 H20:: 100 - 130 g/l
- Kaliumchlorid:: 190 - 220 g/l
- Borsäure:: 15 - 20 g/l
- Kaliumacetat:: 25 g/l
- Aminoessigsäure:: 30 g/l
- Natriumsaccharin:: 2 - 4 g/l
- Benzalacetone:: 0,025 - 0,050 g/l
- Orthochlorbenzaldehyd:: 0,008 - 0,012 g/l
- Oktanolethoxylate:: 0,8 - 1,2 g/l
Kaliumsalz des sulfopropylierten polyalkoxylierten Naphtols: 2,5 - 3,2 g/l

Hierbei wurde eine Stromdichte zwischen 0,5 und 1,0 A/dm² eingestellt. Der pH-Wert der Elektrolytzusammensetzung lag zwischen 5 und 6.

## Patentansprüche

1. Elektrolytzusammensetzung zur Abscheidung einer Zink-Nickel-Legierungsschicht mit einem Nickelanteil von 10 bis 18 Masse-% auf einem Substrat, wobei die Elektrolytzusammensetzung Zink- und Nickelionen enthält, **dadurch gekennzeichnet, dass** die Elektrolytzusammensetzung Aminoessigsäure und ein Acetat der Gruppe bestehend aus Natriumacetat, Kaliumacetat, Ammoniumacetat oder Mischungen dieser in einem molaren Acetat: Aminoessigsäure-Verhältnis von 0,35 bis 0,91 aufweist.

2. Elektrolytzusammensetzung gemäß Anspruch 1, weiterhin aufweisend wenigstens ein Alkalihalogenid, vorzugsweise Kaliumhalogenid, besonders bevorzugt Kaliumchlorid.

3. Elektrolytzusammensetzung gemäß einem der vorhergehenden Ansprüche, weiterhin aufweisend Borsäure.

4. Elektrolytzusammensetzung gemäß einem der vorhergehenden Ansprüche, weiterhin aufweisend ein Glanzbildnersystem.

5. Verfahren zur Abscheidung einer Zink-Nickel-Legierungsschicht mit einem Nickelanteil von 10 bis 18 Massen-% auf einem Substrat, insbesondere einem Gusseisen- oder Stahlsubstrat, **dadurch gekennzeichnet, dass** zur Abscheidung das Substrat unter Anlegung eines Stroms mit einer Elektrolytzusammensetzung gemäß einem der Ansprüche 1 bis 4 kontaktiert wird.

6. Verfahren gemäß Anspruch 5, **dadurch gekennzeichnet, dass** das Substrat bei einer Temperatur zwischen 20°C und 60°C, bevorzugt zwischen 30°C und 40°C mit der Elektrolytzusammensetzung kontaktiert wird.

7. Verfahren gemäß einem der Ansprüche 5 oder 6, **dadurch gekennzeichnet, dass** zur Abscheidung der Schicht eine Stromdichte zwischen 0,5 und 5 A/dm² , bevorzugt zwischen 1,0 und 3,5 A/dm² eingestellt wird.

## Claims

1. Electrolyte composition for depositing a zinc nickel alloy layer comprising a nickel content of 10 to 18 mass-% onto a substrate, wherein the electrolyte composition includes zinc and nickel ions, **characterized in that** the electrolyte composition comprises amino acetic acid and an acetate of the group consisting of sodium acetate, potassium acetate, ammonium acetate or mixtures thereof in a molar acetate : amino acetic acid ratio of about 0.35 to about 0.91.

2. Electrolyte composition according to claim 1, further comprising at least one alkali halide, preferably a potassium halide, more preferably potassium chloride.

3. Electrolyte composition according to any one of the preceding claims, further comprising boric acid.

4. Electrolyte composition according to any one of the preceding claims, further comprising a brightening system.

5. Method of depositing a zinc nickel alloy layer comprising a nickel content of 10 to 18 mass-% onto a substrate, in particular a cast iron or steel substrate, **characterized in that** for the deposition the substrate is brought into contact with an electrolyte composition according to any one of claims 1 to 4 under current supply.

6. Method according to claim 5, **characterized in that** the substrate is brought into contact with the electrolyte composition at a temperature between 20°C and 60°C, preferably between 30°C and 40°C.

7. Method according claim 5 or 6, **characterized in that** for the deposition of the layer a current density between 0.5 and 5 A/dm², preferably between 1.0 and 3.5 A/dm² is set.

## Revendications

1. Composition d'électrolyte pour la séparation d'une couche d'alliage zinc-nickel sur un substrat comportant une proportion de 10 à 18 % en masse de nickel, dans laquelle la composition d'électrolyte contient des ions zinc et nickel, **caractérisée en ce que** la composition d'électrolyte présente de l'acide amino-acétique et un acétate du groupe constitué par l'acétate de sodium, l'acétate de potassium, l'acétate d'ammonium ou des mélanges de ceux-ci dans un rapport molaire acétate : acide amino-acétique de 0,35 à 0,91.

2. Composition d'électrolyte selon la revendication 1, comprenant en outre au moins un halogénure alcalin, de préférence, un halogénure de potassium, de manière particulièrement préférée, du chlorure de potassium.

3. Composition d'électrolyte selon l'une des revendications précédentes, présentant en outre de l'acide borique.

4. Composition d'électrolyte selon l'une des revendications précédentes, comprenant en outre un système d'agent de brillance.

5. Procédé pour la séparation d'une couche d'alliage zinc-nickel sur un substrat comportant une proportion de 10 à 18 % en masse de nickel, notamment sur un substrat en fonte ou en acier, **caractérisé en ce que** le substrat est soumis à un contact avec un flux de la composition d'électrolyte selon l'une des revendications 1 à 4 pour la séparation.

6. Procédé selon la revendication 5, **caractérisé en ce que** le substrat est mis en contact avec la composition d'électrolyte à une température entre 20 °C et 60 °C, de préférence, entre 30 °C et 40 °C.

7. Procédé selon l'une des revendications 5 ou 6, **caractérisé en ce qu'**une densité de courant entre 0,5 et 5 A/dm², de préférence, entre 1,0 et 3,5 A/dm², est appliquée pour la séparation de la couche.
